# EUROPÄISCHE PATENTSCHRIFT

(11) **EP 2 825 699 B1**
(45) Veröffentlichungstag und Bekanntmachung des Hinweises auf die Patenterteilung: **07.12.2016**
(21) Anmeldenummer: 13714563.7
(22) Anmeldetag: 11.03.2013
(51) Int. Cl.: D21H 11/14, D21H 11/12, D21J 1/00

(54) **FASERSTOFFZUSAMMENSETZUNG**
FIBROUS COMPOSITION
COMPOSITION DE MATIÈRE FIBREUSE

(30) Priorität: 13.03.2012 DE 202012002588 U; 06.08.2012 DE 102012107193; 01.10.2012 DE 102012109306
(43) Veröffentlichungstag der Anmeldung: 21.01.2015
(73) Patentinhaber: D'Agnone, Uwe, 53773 Hennef (DE)
(72) Erfinder: D'Agnone, Uwe, 53773 Hennef (DE)
(74) Vertreter: Wittmann, Ernst-Ulrich
(86) Internationale Anmeldenummer: PCT/EP2013/054885
(87) Internationale Veröffentlichungsnummer: WO 2013/135632

(56) Entgegenhaltungen:
- EP-A1- 1 281 811
- EP-A1- 2 374 930
- GB-A- 543 972

## Beschreibung

Die vorliegende Erfindung betrifft eine Faserstoffzusammensetzung, insbesondere für den Einsatz zur Erzeugung von Papier, Pappe, Karton, Druckträgern, Isolier- oder Dämmmaterial, Faserplatten, Füllmaterial und ein Verfahren zur Herstellung einer solchen Faserstoffmischung.

Faserstoffmischungen sind im Stand der Technik bekannt. Hierzu werden im Stand der Technik holzhaltige und holzfreie Faserstoffe verwendet, die im wesentlichen aus baumartigen Pflanzen gewonnen werden. Hierzu werden die entsprechenden Pflanzen wie zum Beispiel Baumstämme zerkleinert und entweder als Holzstoff oder als Zellstoff, bei welchem zu mindestens wesentliche Teile des im Holz enthaltenen Lignin entfernt werden, aufbereitet. Die entsprechenden Faserstoffe werden teilweise auch noch an die optischen und mechanischen Anforderungen, zum Beispiel mittels Bleiche oder Mahlung angepasst und dann weiter verarbeitet.

Nachteilig bei den im Stand der Technik bekannten Faserstoffzusammensetzungen und Verfahren zur Herstellung dieser ist, dass die Zerfaserung insbesondere von Holz, Holzstämmen oder auch Sägerestholz sehr Energieaufwendig ist, bei der Herstellung von Zellstoff erheblicher verfahrenstechnischer Aufwand, als auch erhebliche Mengen an chemischen Hilfsmitteln und Wasser verwendet werden müssen. Darüber hinaus muß das hierfür zu verwendende Holz über einen relativ langen Zeitraum kultiviert werden, bevor es dem Aufbereitungsprozess zur Faserherstellung zugeführt werden kann. Ferner sind hierfür auch relativ hohe Transportaufwendungen notwendig.

Hierzu ist im Stand der Technik die EP 2 374 930 A1 betreffend die Herstellung und Anwendung von Rohpapier, die GB 543 972 A betreffend Verbesserungen bei der Papierherstellung und die EP 281 811 A1 betreffend ein poröses Absorbent und ein Verfahren zur Herstellung bzw. der Nutzung eines solchen Absorbents bekannt.

Ausgehend von diesem Stand der Technik für Faserstoffmischungen und deren Herstellung ist es Aufgabe der vorliegenden Erfindung die im Stand der Technik bekannten Nachteile wenigstens teilweise zu reduzieren bzw. zu vermeiden.

Die Aufgabe wird durch eine Faserstoffmischung gemäß Anspruch 1 und das beanspruchte Verfahren zur Herstellung dieser Faserstoffmischung gemäß Anspruch 8 gelöst. Bevorzugte Ausführungsformen der Faserstoffzusammensetzung und des Verfahrens sind Gegenstand der jeweiligen Unteransprüche. Ferner wird die Aufgabe auch durch die Verwendung des Faserstoffes zur Herstellung von Produkten gelöst, wie sie mit Anspruch 16 bestimmt sind.

Die erfindungsgemäße Faserstoffmischung umfasst einen vorgegebenen Anteil an Frischfasern und/oder Altpapier, die neben den Hilfsstoffen und Wasser auch einen vorgegebenen Anteil an Süß- und/oder Sauergras und/oder Seegras und/oder Algenfasernaufweist. Der Gewichtsanteil der Süß-, Sauer-, Seegras- und/oder Algenfasern (einzeln oder in Kombination) in der Faserstoffmischung liegt zwischen 1 und 100 Gewichtsprozent bezogen auf die gesamte Stoffmasse und bestimmt als ofentrockener Stoffanteil.

Für die Bestimmung der ofentrockenen Stoffanteils wird auf die einschlägigen Normen zur Bestimmung Stoffdichte, Trockengehalt und/oder Restfeuchte verwiesen.

Als Frischfasern oder Altpapier werden gemäß der vorliegenden Erfindung Faserstoffe verstanden, welche aus einer Gruppe ausgewählt sind, welche Langfaserzellstoff, Kurzfaserzellstoff, chemisch delignifizierte Faserstoffe, Sulfatzellstoff, Sulfitzellstoff, Zellstoffe aus dem Sodaverfahren oder Organocellverfahren, Baumwollzellstoff, Holzstoff, Thermo Mechanical Pulp, Holzschliff, Chemo Thermo Mechanical Pulp, Altpapier insbesondere der Sorten A - D: Untere Sorten; E - J: Mittlere Sorten; K - U: Bessere Sorten; V - W: Krafthaltige Sorten und X: Sondersorten, gebleichte Zellstoffe, Kombinationen hiervon und dergleichen enthält. Dabei ist zu berücksichtigen, dass es auch im Sinne der vorliegenden Erfindung liegt, dass die vorgenannten Faserstoffe mechanisch und/oder chemisch vorbehandelt werden oder sind. Dies umfasst insbesondere die Mahlung und/oder das Schneiden der Fasern, aber auch das Bleichen und/oder das chemische Mahlen dieser Faserstoffe. Die Bleiche kann hierbei sowohl oxidativ oder reduktiv erfolgen, bzw. auch in der Kombination aus entsprechenden Bleichstufen bestehen. Fernen können die Faserstoffe auch enzymatisch vorbehandelt sein, um somit zum Beispiel die Mahlresistenz des Faserstoffes zu reduzieren.

Neben den zuvor dargestellten und bestimmten Faserstoffen umfasst die erfindungsgemäße Faserstoffzusammensetzung auch einen vorgegebenen Anteil von Süß- und/oder Sauergrasfasern. Diese Grasfasern werden vorzugsweise aus getrocknetem, teilgetrocknetem oder frischen Gras bereitgestellt, wobei das Gras vorzugsweise aus einer Gruppe ausgewählt wird, welche Ährengräser, Rispengräser und Ährenrispengräser, sowie Riedgrasgewächse der Gattungen Poaceae, und Cyperaceae, insbesondere Gräser der Unterfamilien Anomochlooideae, Pharoideae, Puelioideae, Bambusoideae, Ehrhartoideae, Pooideae, wie zum Beispiel Tribus Aveneae, Tribus Poeae, Tribus Triticeae, Aristidoideae, Danthonioideae, Arundinoideae, Chloridoideae, Centothecoideae, Panicoideae, wie zum Beispiel Saccharum officinarum und Micrairoideae und insbesondere Agrostis canina - Hunds-Straußgras; Agrostis capillaris - Rotes Straußgras; Agrostis stolonifera - Weißes Straußgras; Agrostis vinealis - Sand-Straußgras; Aira caryophyllea - Nelken-Haferschmiele; Aira praecox - Frühe Haferschmiele; Alopecurus geniculatus - Knick-Fuchsschwanzgras; Alopecurus myosuroides - Acker-Fuchsschwanz; Alopecurus pratensis - Wiesen-Fuchschwanzgras; Ammophila arenaria - Strandhafer; Anthoxanthum aristatum - Grannen-Ruchgras; Anthoxanthum odoratum - Gewöhnliches Ruchgras; Apera spica-venti - Gewöhnlicher Windhalm; Arrhenatherum elatius - Glatthafer; Avena fatua - Flug-Hafer; Avena sativa - Saat-Hafer; Brachypodium pinnatum - Fieder-Zwenke; Brachypodium sylvaticum - Wald-Zwenke; Briza maxima - Großes Zittergras; Briza media - Gewöhnliches Zittergras; Bromus arvensis - Acker-Trespe; Bromus benekenii - Raue Trespe; Bromus carinatus - Plattährige Trespe Bromus commutatus - Wiesen-Trespe; Bromus erectus - Aufrechte Trespe; Bromus hordeaceus - Weiche Trespe; Bromus inermis - Grannenlose Trespe; Bromus madritensis - Mittelmeer-Trespe; Bromus secalinus - Roggen-Trespe; Bromus sterilis - Taube Trespe; Bromus tectorum - Dach-Trespe; Calamagrostis arundinacea - Wald-Reitgras; Calamagrostis epigejos - Land-Reitgras; Catapodium rigidum - Steifgras; Coix lacryma-jobi - Hiobsträne; Cortaderia selloana - Pampasgras; Corynephorus canescens - Silbergras; Cynodon dactylon - Hundszahngras; Cynosurus cristatus - Kammgras; Dactylis glomerata - Wiesen-Knäuelgras; Danthonia decumbens - Dreizahn; Deschampsia cespitosa - Rasen-Schmiele; Deschampsia flexuosa - Draht-Schmiele; Deschampsia setacea - Moor-Schmiele; Digitaria ischaemum - Faden-Fingerhirse; Digitaria sanguinalis - Blutrote Fingerhirse; Echinochloa crus-galli - Gewöhnliche Hühnerhirse; Echinochloa muricata - Borstige Hühnerhirse; Elymus caninus - Hunds-Quecke; Elymus repens - Kriechende Quecke; Eragrostis albensis - Elbe-Liebesgras; Eragrostis curvula - Gebogenes Liebesgras; Eragrostis minor - Kleines Liebesgras; Eragrostis multicaulis - Japanisches Liebesgras; Festuca arundinacea - Rohr-Schwingel; Festuca filiformis - Haar-Schwafschwingel; Festuca gigantea - Riesen-Schwingel; Festuca pratensis - Wiesen-Schwingel; Festuca rubra - Rot-Schwingel; Glyceria fluitans - Flutender Schwaden; Glyceria maxima - Großer Schwaden; Glyceria maxima - Großer Schwaden; Helictotrichon pratense - Echter Wiesenhafer; Helictotrichon pubescens - Flaumhafer; Helictotrichon pubescens - Flaumhafer; Holcus lanatus - Wolliges Honiggras; Hordelymus europaeus - Wald-Haargerste; Hordeum jubatum - Mähnen-Gerste; Hordeum murinum - Mäuse-Gerste; Hordeum vulgare - Saat-Gerste; Koeleria macrantha - Zierliches Schillergras; Koeleria pyramidata - Pyramiden-Schillergras; Lolium multiflorum - Vielblütiges Weidelgras; Lolium perenne - Ausdauerndes Weidelgras; Lolium remotum - Lein-Lolch; Lolium temulentum - Taumel-Lolch; Melica ciliata - Wimper-Perlgras; Melica nutans - Nickendes Perlgras; Melica uniflora - Einblütiges Perlgras; Milium effusum - Flattergras; Miscanthus floridulus - Riesen-Chinaschilf; Miscanthus sacchariflorus - Silberfahnengras; Miscanthus sinensis - Chinaschilf; Miscanthus sinensis 'Variegatus' - Chinaschilf; Miscanthus sinensis 'Variegatus' - Chinaschilf; Molinia arundinacea - Rohr-Pfeifengras; Molinia caerulea - Gewöhnliches Pfeifengras; Nardus stricta - Borstgras; Panicum capillare - Haarästige Hirse; Panicum miliaceum - Rispen-Hirse; Panicum riparia - Flussufer-Rispenhirse; Pennisetum setaceum - Rotes Lampenputzergras; Pennisetum villosum - Federborstengras; Phalaris arundinacea - Rohr-Glanzgras; Phalaris canariensis - Kanariengras; Phleum phleoides - Steppen-Lieschgras; Phleum pratense - Wiesen-Lieschgras; Phragmites australis - Schilf; Poa annua - Einjähriges Rispengras; Poa bulbosa - Knolliges Rispengras Poa chaixii - Wald-Rispengras; Poa compressa - Platthalm-Rispengras; Poa nemoralis - Hain-Rispengras; Poa palustris - Sumpf-Rispengras; Poa pratensis - Wiesen-Rispengras; Poa trivialis - Gewöhnliches Rispengras; Polypogon monspeliensis - Bürstengras; Puccinellia distans - Gewöhnlicher Salzschwaden; Secale cereale - Roggen; Sclerochloa dura - Hartgras; Setaria italica - Kolbenhirse; Setaria pumila - Fuchsrote Borstenhirse; Setaria verticillata - Quirlige Borstenhirse ; Setaria viridis - Grüne Borstenhirse; Sorghum bicolor - Mohrenhirse; Sorghum halepense - Wilde Mohrenhirse; Trisetum flavescens - Goldhafer; Triticale; Triticum aestivum - SaatWeizen; Triticum dicoccon - Emmer; Triticum durum - Hartweizen; Triticum monoccocum - Einkorn; Triticum spelta - Dinkel; Vulpia myuros - Mäuseschwanz-Federschwingel; Zea mays - Mais, Wiesengras, Sport- und Gebrauchsgras wie zum Beispiel, Festuca, Lolium perenne, Poa pratensis, Agrosti, Sauergräser der Gattung Carex, Kombinationen hiervon und dergleichen enthält. Auch bei diesen Fasern ist zu berücksichtigen, dass es auch im Sinne der vorliegenden Erfindung liegt, die vorgenannten Faserstoffe nach Bedarf mechanisch und/oder chemisch vorzubehandeln. Dies umfasst insbesondere die Mahlung und/oder das Schneiden der Fasern, aber auch das Bleichen und/oder das chemische Mahlen dieser Faserstoffe. Die Bleiche kann hierbei sowohl oxidativ oder reduktiv erfolgen, bzw. auch in der Kombination aus entsprechenden Bleichstufen bestehen. Fernen können die Faserstoffe auch enzymatisch vorbehandelt sein, um somit zum Beispiel die Mahlresistenz des Faserstoffes zu reduzieren.

Besonders bevorzugte Zusammensetzungen für die Süß- und/oder Sauergrasfasern ergeben sich wie folgt, wobei die entsprechenden Zusammensetzungen bevorzugt wenigstens die genannten Pflanzen aufweisen:
Variante 1: Glatthafer, Goldhafer, Knaulgras, Rotes Straußgras, Wiesenlieschgras.
Variante 2: Mais.
Variante 3: Wenigstens ein Gras aus einer Gruppe, welche Quellbinsen (Blysmus), Strandsimsen (Bolboschoenus), Seggen (Carex), Schneiden (Cladium), Zypergräser (Cyperus), Sumpfbinsen (Eleocharis), Wollgräser (Eriophorum), Moorbinsen (Isolepis), Nackt-/Schuppenried (Kobresia), Schnabelriede (Rhynchospora), Kopfried (Schoenus), Teichbinsen (Schoenoplectus), Simsen (Scirpus), Rasenbinsen (Trichophorum) umfasst.
Variante 4: Buchweizen, Deutsches Weidelgras, Glatthafer, Goldhafer, Hafer, Knaulgras, Waldstaudenroggen, Welsches Weidelgras, Wiesenlieschgras, Wiesenrispe, Wiesenschwingel.
Variante 5: Zuckerrohr.
Variante 6: Buchweizen, Waldstaudenroggen, Hafer.
Variante 7: Hafer, Buchweizen, Waldstaudenroggen, Schwarzhafer, Saatweizen.
Variante 8: Wiesenschwingel, Dt. Weidelgras, Wiesenlieschgras, Wiesenrispe, Rotschwingel.
Variante 9: Dt. Weidelgras Gremie, Dt. Weidelgras Hübal, Dt. Weidelgras, Rotschwingel, Wiesenlieschgras, Wiesenrispe.
Variante 10: Festuca rubra commutata, Festuca rubra trichophylla, Poa pratensis.
Variante 11: Lolium perenne, Poa pratensis, Festuca rubra rubra.
Variante 12: Koeleria macrantha, Poa pratensis, Festuca rubra commutata.
Variante 13: Festuca rubra trichophylla, Festuca rubra commutata, Poa pratensis.
Variante 14: Festuca rubra commutata, Festuca rubra rubra, Festuca rubra trichophylla, Lolium perenne, Poa pratensis.
Variante 15: Festuca rubra trichoph. Festuca rubra rubra, Lolium perennePoa , pratensis, Achillea millefolium.
Variante 16: Agrostis canina oder Agrostis capillaris,, Festuca ovina duriusula oder Festuca ovina vulgaris, Festuca rubra commutata, Festuca rubra rubra, Festuca rubra trichophylla, Lolium perenne, Poa pratensis.
Variante 17: Agrostis canina oder Agrostis capillaris, Festuca ovina duriusula oder Festuca ovina vulgaris, Festuca rubra commutata, Festuca rubra rubra, Festuca rubra trichophylla, Lolium perenne, Poa pratensis.

Ferner können neben oder in Kombination mit den vorstehenden Süß- und/oder Sauergräsers auch Seegras oder Algen als sogenannte Grasfasern eingesetzt werden, welche aus einer Gruppe ausgewählt werden, welche unter anderem Gattungen Seegräser (Zostera) und die Arten Zostera angustifolia (Hornem.) Rchb., Zostera asiatica Miki, Zostera caespitosa Miki, Zostera capensis Setch., Zostera capricorni Asch., Zostera caulescens Miki, Zostera japonica Asch. & Graebn., Gewöhnliches Seegras (Zostera marina L.), Zostera mucronata Hartog, Zostera muelleri Irmisch ex Asch., Zwerg-Seegras (Zostera noltii Hornem.), Zostera novazelandica Setch., Zostera tasmanica M.Martens ex Asch., ferner Heterozostera und Phyllospadix, Neptungräser (Posidonia) aus der Familie Posidoniaceae, Cymodocea, Halodule, Syringodium und Thalassodendron aus der Familie Cymodoceaceae und Enhalus acoroides, Halophila und Thalassia aus der Familie der Froschbissgewächse (Hydrocharitaceae), Unterfamilie Halophiloideae, bzw. Glaucophyta, Haptophyta, Schlundgeißler (Cryptista), Euglenozoa, Dinozoa (s. Dinoflagellaten), Raphidophyceae (Chloromonadophyceae), Chlorarachniophyta, Gelbgrüne Algen (Xanthophyceae), Goldalgen (Chrysophyta), Kieselalgen (Bacillariophyta), Braunalgen (Phaeophyta), Rotalgen (Rhodophyta), Grünalgen (Chlorophyta), Picobiliphyta, Heterokontophyta, Excavata, Stramenopile, Haptophyta, Cryptophyta, Chlorarachniophyta und Heterokontophyta, Alveolata, Biliphyta Kombinationen hiervon und dergleichen enthält.

Gemäß einer weiteren, besonders bevorzugten Ausführungsform der vorliegenden Erfindung wird insbesondere nur der Süß-, Sauer-, Seegras- und/oder Algenfaseranteil (einzeln oder in Kombination) der Faserstoffzusammensetzung vor dessen Vermengung mit den anderen Bestandteilen mechanisch aufbereitet. Dies umfasst insbesondere die Trocknung, Reinigung und/oder Kürzung bzw. Mahlung.

Dabei kann insbesondere das Süß-, Sauer-, Seegras- und/oder die Algen (einzeln oder in Kombination) direkte nach dem Schnitt ohne Trocknung weiterverarbeitet werden. Dies sollte bevorzugt möglichst zeitnah zum Schnitt bzw. der Ernte erfolgen, da der sonst startende Gärungsprozess u.a. zu einer erhöhten Temperaturentwicklung, insbesondere bei Zusatz von Wasser bei der Weiterverarbeitung führt. Bei dieser direkten Verarbeitung ist fernere festzustellen, dass diese mit einer relativ starken Grünverfärbung beim Endprodukt (Graspapier) einhergeht, wenn keine weiteren Vorkehrungen oder Verfahrensschritte vorgenommen werden.

Alternativ kann das Gras d.h. die Süß- und/oder Sauer- und/oder Seegras- und/oder Algenfaser auch nur teilweise getrocknet werden, wobei mit geringer Restfeuchtigkeit auch eine reduzierte Grünverfärbung im Endprodukt einhergeht.

Schließlich kann das Gras sehr stark getrocknet (Trockengehalt zwischen 75 und 90 %) werden, womit relativ geringe Grüneinfärbungen im Endprodukt erzielt werden können.

Es liegt ferner auch im Sinn der vorliegenden Erfindung, dass das Gras vor der Verarbeitung gewaschen wird. Dies kann ein- oder mehrstufig erfolgen, wobei hierzu vorzugsweise Wasser verwendet wird, dessen Temperatur zwischen 10 °C und 95 °C liegt. Gute Ergebnisse werden mit mehrfachen Waschungen im Bereich zwischen einem und sechs Waschzyklen erzielt.

Gemäß einer weiteren, besonders bevorzugten Ausführungsform der vorliegenden Erfindung wird das Gras durch schneiden und ernten von Wiesengras, Sport- und/oder Gebrauchsrasen bereitgestellt, wobei sich insbesondere bei Wiesen der zweite oder jeder weitere Schnitt besonders gut eignet, da hierbei die Tendenz zur Knotenbildung reduziert ist. Es liegt aber auch im Sinn der vorliegenden Erfindung Süß- und/oder Sauergras aus dem ersten Schnitt der Weiterverarbeitung zuzuführen, wobei sich dann der Aufwand beim Schneiden und/oder Mahlen ggf. erhöhen kann.

Bei der Reinigung des Grases bzw. der Grasfasern liegt es auch in Sinn der vorliegenden Erfindung, dass vor der Weiterverarbeitung Fremdstoffe wie z.B. Erde, Steine, Kunststoff, etc. entfernt werden. Dies kann sowohl durch Windsichter (hierbei werden beispielsweise die Fasern mit Luft auf ein Sieb geblasen, wodurch schwere Fremdstoffe und leichte Fremdstoffe hierbei aufgrund ihres Gewichtes eine andere Entfernung als die Fasern überwinden und somit separiert werden) trocken gereinigt werden. Alternativ können insbesondere die trockenen Fasern auch mittels Zentrifugen gereinigt werden. Darüber hinaus können die Fasern auch für die Reinigung gewaschen werden, wobei dies Beispielsweise durch Auswaschen und Wringen in einem Filter durchgeführt werden kann. Durch diesen Reinigungsschritt lässt sich auch parallel die Grünverfärbung verringern.

Vorteil einer trockenen Reinigung ist, dass eine ggf. notwendige Zwischentrockung vermieden werden kann.

Darüber hinaus liegt es im Sinn der vorliegenden Erfindung die Fasern vor der Suspendierung auf eine max. Länge von 15 mm, am besten jedoch auf unter 1 mm zu zerkleinert, um eine gute Verarbeitung zu gewährleisten. Dieser Vorgang kann in jedem Zustand der Faser erfolgen, ob frisch oder trocken. Aufgrund des dann geringeren Wiederstandes ist das Zerkleinern bei der trockenen Faser am einfachsten. Möglich ist die Zerkleinerung auch bei der Mahlung, wie beispielsweise im Refiner und der entsprechenden Einstellung dieses Aggregates. Eine weitere Möglichkeit ist auch eine Kombination des Schneidens vor der Mahlung und der Mahlung, wobei beispielsweise die Fasern außerhalb des Refiners oder Holländers auf eine max. Länge von 50 mm vorgeschnitten und beispielsweise zu Pellets komprimiert werden. Diese Pellets können dann in Wasser suspendiert werden und nach deren Quellung im Refiner oder Holländer weiter zerkleinert bzw. gemahlen werden. Bei dieser Möglichkeit ergibt sich u.a. eine Verkürzung der Verarbeitungszeit im Refiner / Holländer und eine damit verbunden Energieersparnis.

Durch die Trocknung auf einen Trockengehalt zwischen 75 und 90 % ergibt sich u.a. eine verbesserte Lagerfähigkeit und eine damit verbundene ganzjährige Vorratshaltung und sowie eine saisonunabhängige Papierproduktion. Je trockener die Fasern sind um so weniger Gewicht muss transportiert werden. Durch die Komprimierung beim Pelletieren benötigt man weniger Transportvolumen und eine kürzere Zerkleinerungsphase im Refiner / Holländer.

Es liegt auch im Sinn der Erfindung beim Pelletieren das Mischverhältnis des Grases, mit den entsprechenden Zusätzen wie Zellstoff, Holzschliff, Altpapier etc. und/oder durch die Zugabe eines Hilfsstoffs oder mehrerer Hilfsstoffe eine Ausrüstung vorzunehmen und somit eine Fertigmischung für die Weiterverarbeitung bereit zu stellen.

Als Hilfsstoffe werden gemäß der vorliegenden Erfindung insbesondere Additive verstanden, welche aus einer Gruppe ausgewählt werden, welche Retentionsmittel, Entwässerungshilfsmittel, Retentionsmittel-Dual-systeme oder Mikropartikelsysteme, Nass- und Trockenverfestiger, Füllstoffe und/oder Pigmente, insbesondere aus einer Gruppe von Kaolin, Talkum, Calciumcarbonat, Calziumsilikat, Titandioxid, Aluminiumhydroxid, Kieselsäure, Bentonit, Bariumsulfat, ausgewählt, Bindemittelkomponenten, Streichfarbenkomponenten, Entschäumer, Entlüfter, Biozid, Enzyme, Antioxidantien, Konservierungsmittel, Bleichhilfsmittel, optische Aufheller, Farbstoffe, Nuancierfarbstoffen, Störstofffänger, Fällungsmittel, Leim, Harz, Fixiermittel, Benetzungsmittel, pH-Regulatoren, Bindemittel, wie Stärke, Carboxymethylcellulose, Casein, Guar, Sojaproteine, Celluloseether, pflanzliche Proteine anderen Ursprungs, synthetische Bindemittel in Dispersionsform sowie wasserlösbarer Form auf Basis von Styrol-Butadien, Styrol-(Meth) Acrylatestern, Vinylacetetat-Ethylen, Vinylacetat-Acrylatestern, Vinylacetat sowie Polyvinylalkoholen, Vernetzer, Viskositätsregler, optische Aufheller, Entlüfter, pH-Regulatoren, Kombinationen hiervon und dergleichen aufweist.

Gemäß einer weiteren, besonders bevorzugten Ausführungsform der vorliegenden Erfindung ist der Anteil der Gewichtsanteil an Süß-, Sauer-, Seegras- und/oder Algenfasern (einzeln oder in Kombination) größer 10 %, insbesondere größer 25 % und besonders bevorzugt größer 50 % ist und/oder der Anteil an Frischfasern und/oder Altpapier kleiner ist als der Gewichtsanteil an Süß-, Sauer-, Seegras- und/oder Algenfasern in der Faserstoffzusammensetzung.

Die Aufgabe der vorliegenden Erfindung wird auch durch ein Verfahren zur Herstellung einer Faserstoffmischung gelöst, wobei das Verfahren die Schritte des Ernten des Süß-, Sauer-, Seegrases und/oder der Algen (einzeln oder in Kombination), das Schneiden der Süß-, Sauer-, Seegras- und/oder Algenfaser (einzeln oder in Kombination) auf eine vorgegebene Länge, die Suspendierung der Süß-, Sauer-, Seegras- und/oder Algenfasern (einzeln oder in Kombination) in Wasser und die Zugabe von vorgegebenen Anteilen an Frischfaser und/oder Altpapier und/oder Hilfsstoffen umfasst. Bei den vorgenannten Verfahrensschritten ist jedoch auch zu berücksichtigen, dass diese in ihrer Reihenfolge ggf. verändert werden können, um insbesondere Synergieeffekte bei der Aufbereitung unterschiedlicher Faserstofftypen mit zu berücksichtigen.

Das erfindungsgemäße Verfahren umfasst gemäß einer weiteren Ausführungsform nach dem Mähen den Schritt des teilweisen Trocknens und/oder Pelletierens, wobei hierzu die Süß-, Sauer-, Seegras- und/oder Algenfasern(einzeln oder in Kombination) vor dem Pelletieren vorzugsweise auf eine vorgegebene Länge gekürzt wird. Ggf. kann dies auch mit dem Pelletiervorgang oder -verfahren kombiniert werden.

Gemäß einer weiteren besonders bevorzugten Ausführungsform des vorliegenden Verfahrens wird der Grüngrasfaseranteil vor der Zugabe von Frischfasern und/oder Altpapier gemahlen. Dies kann historisch durch einen Holländer oder modern durch einen Refiner erfolgen, wobei durch die Einstellung des Refiners der entsprechend behandelte Faserstoff schneidend und/oder fibrillierend gemahlen werden kann. Insbesondere bietet die fribrilierende Mahlung den Vorteil, dass nicht nur die Länge des Faserstoffs verändert wird, sondern dass auch die Oberfläche des Faserstoffes deutlich vergrößert wird, womit die Fähigkeit zwischen den Fasern Verbindungen aufzubauen erhöht und somit auch die Festigkeit des erzeugten Produkts verbessert wird.

Entsprechend den vorstehenden Ausführungen zur Faserstoffzusammensetzung ist es auch im Sinn der vorliegenden Erfindung, dass einzelne Faserstoffkomponenten oder die gesamte Faserstoffzusammensetzung gebleicht, sortiert, dispergiert und/oder homogenisiert wird und insbesondere bei der Verarbeitung zu Papier, Karton oder Pappen auf eine vorgegebene Stoffdichte eingestellt wird.

Bezüglich der Kürzung bzw. dem Schneiden des Süß- und/oder Sauer- und/oder Seegrases und/oder der Algen vor der Weiterverarbeitung, insbesondere vor dem Suspendieren im Wasser, sollte diese Kürzung derart ausgeführt werden, dass die Länge des Grases schwerpunktmäßig ca. 20 cm, insbesondere 10 cm beträgt und bevorzugt zwischen 100 mm und 0,1 mm, besonders bevorzugt zwischen 50 mm und 1 mm und insbesondere zwischen 10 mm und 1 mm liegt.

Ferner liegt es auch im Sinn des vorliegenden Verfahrens, dass insbesondere das Süß-, Sauer-, Seegras und/oder die Algen (einzeln oder in Kombination) vor dem Schneiden bzw. Weiterverarbeiten auf eine vorgegebene Länge mechanisch gereinigt wird, insbesondere mit Luft und/oder Wasser gereinigt bzw. gewaschen wird.

Die Aufgabe der vorliegenden Erfindung wird auch durch die Verwendung der zuvor beschriebenen Faserstoffzusammensetzung zur Erzeugung von Papier, Pappe, Karton, Druckträgern, Isolier- oder Dämmmaterial, Faserplatten, Füllmaterial, Kombinationen hiervon und dergleichen gelöst.

Weitere Aspekte der Erfindung, ergeben sich aus der nachfolgenden detaillierten Beschreibung einer möglichen Ausführungsform der Erfindung in Verbindung mit der Zeichnung, sowie den Ansprüchen. Es wird darauf hingewiesen, dass durch dieses Beispiel Abwandlungen beziehungsweise Ergänzungen wie sie sich für den Fachmann unmittelbar ergeben mit umfasst sind. Darüber hinaus stellen die bevorzugten Ausführungsbeispiele keine Beschränkung der Erfindung dar, so dass auch Abwandlungen und Ergänzungen im Umfang der vorliegenden Erfindung liegen.

Dabei zeigen:
Fig. 1 schematische Darstellung zu den Variablen bei der Produktion von grashaltigen Produkte. Hierbei wird gezeigt, wie die Faserstoffzusammensetzung in ihren Variationsmöglichkeiten u.a. Einfluss auf die Opazität und damit auch die Einstufung in Produktgruppen, z.B. Kartonage - sehr Opak - viel Grasanteil nimmt. In dem hier dargestellten Beispiel, kann die Faserstoffzusammensetzung aus Zellstoff, Grasfasern (Gras), Altpapier und Stoffresten bestehen, die in unterschiedlichen Anteilen der Faserstoffzusammensetzung beigefügt werden. Ferner wird gezeigt, dass sowohl die Zeit, die Wassermenge, als auch die Wassertemperatur bei der Verarbeitung des Faserstoffes unmittelbaren Einfluss auf die Eigenschaften, insbesondere die Opazität der Faserstoffzusammensetzung haben. Die ggf. wesentliche Veränderung findet bei der Mahlung statt, wobei die Verarbeitungszeit bei der Mahlung mit der Zunahme des Süß- und/oder Sauergrasanteils zunimmt. Unter dem Bereich der Produkte sind schematisch verschiedene Gruppen aufgeführt, die durch das jeweilige Anforderungsprofil der jeweiligen Anwendung und Weiterverarbeitung bestimmt werden.

Für die Herstellung des Graspapiers kann beispielsweise herkömmliche Wiese, Rasen (Sportrasen, private Haushalte, Städte und Gemeinden) - in Folge nur Gras genannt- genutzt werden. Einsetzbar sind hierbei eine Vielzahl von Gräser der Ordnung "süßgrasartige" (Poales) oder "sauergrasartige" (Cyperaceae), wobei bei der Unterfamilie Cyperoidorae wie z.B. Zypergräser und Papyrus gewisse Einschränkungen gelten können. Bei diesen Gräsern müsste eine zusätzliche Schälung zur Weiterverarbeitung erfolgen. Dieses wäre evtl. (Energie) aufwendig.

Beim Einsetzen des ordinären Wiesengrases können unproblematisch die auf Wiesen vorhandenen Blätter mit verarbeitet werden. Für die bessere Weiterverarbeitung, Lagerung und effizienteren Transport kann das Gras getrocknet (Heu) von Fremdstoffen befreit und zerkleinert werden. Auch eine Komprimierung, wie z.B. Pelletierung kann hierbei nützlich sein. Das Gras wird in Folge ohne zusätzliche Verarbeitung im Mischungsverhältnis von beispielsweise 10 % in eine Stoffsuspension beigegeben, oder in Wasser vorgelegt. Die weiteren Zusätze können Zellstoffe aus Frischfasern sein oder aber auch Sekundärfasern wie zum Beispiel Lumpen oder Altpapier. Diese Zusätze können auch kombiniert werden.

Das Verhältnis der Faserstoffkomponenten kann bis auf 99 % Grasfaseranteil erhöht werden. Je höher der Grasanteil ist, um so geringer ist wohl der Energieaufwand bei der Herstellung des Rohstoffes im Vergleich zum herkömmlichen Papier. U.a. durch die natürliche Farbe des Grases erreicht das Material eine hohe Opazität. Durch die hohe Opazität kann der Nutzer des Papiers leichtere Grammaturen einsetzen ohne ein Durchscheinen zu gestatten. Um eine hohe eine Einsatzmöglichkeit zu gewährleisten, kann dem Material wahlweise z. B. über den Strich, die Masse oder bei der Leimung Farbigkeit zugeführt werden. Dadurch kann ein marktgerechter Weißanteil erlangt werden. Durch Einsatz des Kalanders kann wahlweise die Oberfläche zusätzlich geglättet werden.

### Versuch 1:

Bei dieser Testreihe wurde trockenes Heu mit einem Trockengehalt zwischen 75 und 85 % genutzt. Dieses wurde grob gereinigt, damit es von Fremdstoffen wie z.B. Erde befreit ist. Anschließend wurde es auf eine drittel Länge (ca. 20 cm) gekürzt und dann mit ca. 15 Grad warmen Wasser ausgewaschen und in einem Filter ausgewrungen. Diese Prozedur wurde 3 x wiederholt und jeweils wurde eine Menge an Grünverfärbung ausgewaschen. Das entsprechend gereinigte Heu wurde im noch feuchten Zustand in einen Holländer gegeben. Hinzu kamen noch Frischfaserzellstoff, Altpapier (120g/qm Naturpapier mit 1,9-fachem Volumen) und ein Hilfsmittel. Bei einer 2. Charge wurde zusätzlich noch Füllstoff zugefügt, um zu sehen welchen Einfluss dieser auf die Oberfläche und den Weißgrad hat. Nach zweiundzwanzig minütiger Suspendierung im Holländer wurde die Stoffaufbereitung abgeschlossen und Testbögen hergestellt. Mit diesen Bögen wurden Drucktest vorgenommen, um zu überprüfen, ob der ggf. fehlende Weißgrad zum Beispiel mittels einer Offsetbedruckung in Weiß verbessert werden kann. Auch dies war erfolgreich.

### Versuch 2:

Bei dieser Testreihe wurde trockenes Heu aus Wiesengras verwendet. Dieses wurde mit Luft gereinigt und damit von Fremdstoffen wie z.B. Erde und Staub befreit und anschließend mittels eines Schneidaggregats auf ca. ein Zehntel seiner Länge (ca. 6 cm) reduziert. Dieses gekürzte Heu wurde im noch trockenen Zustand in einen Holländer gegeben. Hinzu kamen Frischfaserzellstoff, Altpapier und zwei unterschiedliche Hilfsmittel, um u.a. eine bessere Oberfläche zu erhalten. Nach ca. 30 minütiger Suspendierung wurde die Stoffaufbereitung abgeschlossen. Mittels eines Rundsiebes wurden ca. 70 x 100 cm große Bögen hergestellt. Diese Bögen wurden jeweils auf einem Filz über die Trockenzylinder transportiert und auf ca. 35 % Restfeuchte getrocknet. Bei diesem Test hatte das so erzeugte Papier eine Grammatur von ca. 200 g/qm bzw. ca. 110 g/qm. Das Volumen lag bei ca. 1,3 g/cm³. Das so erzeugte Papier zeigt auf der Ober- und Unterseite unterschiedliche Glättewerte, wobei die Siebseite glatter war als die Oberseite. Auch bei diesem maschinell hergestellten Material wurde ein Drucktest auf einer 4-farbigen Offsetdruckmaschine vorgenommen. Getestet wurde hier ein 4-farbiges Motiv , einmal mit vorherigem Auftragen von Offset-Druckweiß und einmal ohne. Beide Varianten waren absolut erfolgreich.

### Versuch 3:

Um eine gleichmäßig gute Glättung zu erhalten wurde ein weiterer Test vorgenommen. Das Papier aus dem Versuch 2 wurde mit einer Restfeuchte von ca. 40 % kalandriert, wobei der Kalander nur mit dem Druck des Eigengewichts der Zylinder arbeitet. Das Papier hat nach dieser Bearbeitung nur noch ein Volumen von ca. 1,1 g/cm³. Bei dieser Testreihe wurden Papier im Gewicht von ca. 90 g/qm und 120 g/qm hergestellt. Um weiter Verarbeitungsvarianten zu überprüfen wurden Drucktests mittels einem Digitaldrucker (OKI C 3200), einem Laserprinter von HP und einem Brother Tintenstrahldrucker und ein Stanz- und Nuttest über einen Planotigel erfolgreich absolviert.

In den Tabelle 1 und 2 sind die Eigenschaftskennwerte der Papiere aus den Versuchen 2 und 3 gegenüber gestellt. Dabei beziehen sich die Werte zur Probe 1 aus dem Versuch 2 und die zur Probe 2 aus dem Versuch 3. Neben den absoluten Werten sind in der Tabelle 1 auch die Veränderungen der Eigenschaftskennwerte benannt, wobei erwartungsgemäß durch das Kalandrieren die Dicke und die Luftdurchlässigkeit des Papiers abnehmen und bis auf die Bruchkraft quer alle anderen Werte tendenziell, in Bezug auf die Dehnung sogar signifikant zunehmen.

Tabelle 2 zeigt die optischen Messwerte der beiden untersuchten Papiere, wobei neben der deutlichen Färbung auch der sehr hohe Opazitätswert von nahe 100% zu erkennen ist.

Die Messwerte wurden bei Normklima 23°C und 50% Luftfeuchtigkeit wie folgt ermittelt:
- Luftdurchlässigkeit nach Bendtsen: DIN-53108 (Prüfung von Papier), Messgerät: Gockel & Co. - Modell6, Prüffläche: 31,5 mm bei einem Messkopfgewicht von 267 g, Messwert:ml Luftmenge pro Minute, Messeinstellung: Überdruck von 1,5 kPa (Manostat 150 mm);
- Weiterreißarbeit Brecht-Imset: DIN 53115), Messgerät:Karl Frank, Messwert: Weiterreißarbeit in mJ/N;
- Bruchlast und Dehnung: ISO 527-1, 100 mm Einspannlänge bei 10 mm/min Dehngeschwindigkeit Messgerät: Zwick/Roell ZMART.PRO Messwert: Bruchlast in N und Dehnung in % (bezogen auf 100 mm), E-Modul im reversiblen Bereich [N/mm²];
- Flächengewicht [g/m²] gemäß ISO 536, Messwert: Gewicht eines DIN-A4 Blattes bestimmt, Fläche eines DIN A4 Blattes bestimmen;
- Dicke in µm gemäß ISO 534, Messgerät: Firma Lehmann LDAL-03, Messwert: Dicke in µm.

### Versuch 4:

In einem weiteren Versuch wurde die Anwendbarkeit des Faserstoffsystems für den Einsatz bei Magazinpapier und Wellenpapier untersucht. Mittels dieser Versuche auf einer Papiermaschine wurde die prinzipielle Machbarkeit der Verwendung von Gras in den genannten Qualitäten demonstriert. Für weitere Verarbeitungs- und Veredelungsversuche wurden für jede Papierqualität drei Rollen mit unterschiedlichen Grammaturen mit je ca. 100 m gefertigt.

Faserstoffeinsatz Magazinpapier: 14% Langfaser (Kiefer / Fichte) / Stendal ECF (Mercer), 33% Kurzfaser (Eukalyptus) / Cenibra, 3% CTMP (Fichte/Kiefer) / Waggeryd CTMP, 50% Gras. Dabei handelt es sich bei dem Gras um süddeutsches Wiesengras, dass konventionell für den Futtermitteleinsatz geschnitten und an der Luft auf ca. 8 % Restfeuchte getrocknet wurde.

Additive (bezogen auf Faserstoff): 1 % Stärke / Cargill 35844, 0,8% AKD / Akzo Nobel EKA DR 28 HF (0,5% bei den Versuchen 6 - 10), 0,025% PAM / BASF - Percol 540

Stoffaufbereitung: Die Zerfaserung erfolgte bei einer Stoffdichte von 5%, einer Drehzahl des Pulpers von 990 rpm über einer Zeit von 15 Minuten. Die Mahlung erfolgte bei einer Stoffdichte von 4%, einem Schnittwinkel von 60°, einer Kantenlast von 0,7 Ws/m und einer Mahlenergie von 150 kWh/t. Der erzielte Entwässerungswiderstand lag nach der Mahlung bei einem SR Wert 32°.

Faserstoffeinsatz: Wellenpapier aus ca. 50% AP Sorte 1.02 / 50% AP Sorte 1.04, 50 % Gras. Auch hier handelt es sich bei dem eingesetzten Gras um süddeutsches Wiesengras, dass konventionell für den Futtermitteleinsatz geschnitten und an der Luft auf ca. 8 % Restfeuchte getrocknet wurde.

Additive (bezogen auf Faserstoff): 1% Stärke / Cargill 35844, 0,025% PAM / BASF - Percol 540

Stoffaufbereitung: Die Zerfaserung erfolgte bei einer Stoffdichte von 5%, einer Drehzahl des Pulpers von 990 rpm über einer Zeit von 15 Minuten.

Darüberhinaus wurde das in den oben genannten Stoffzusammensetzung verwendete Gras wie folgt aufbereitet:

Die Zerfaserung des Grases erfolgte bei einer Stoffdichte von 10%, einer Drehzahl des Pulpers von 990 rpm über eine Zeitdauer von 20 Minuten. Im Anschluss erfolgte eine Entstippung bei einer Drehzahl von 2200 rpm über die Zeitdauer von 5 Minuten. Die Mahlung des Grases erfolgte bei einer Stoffdichte von 8%, einem Schnittwinkel von 60°, einer Kantenlast von 0,7 Ws/m und einer Mahlenergie von 25 kWh/t. Hiernach wies der Grasfaserstoff einen Entwässerungswiderstand gemessen als SR Wert von 52° auf.

In Figur 2 ist die Faserlängenverteilung in Faserlängenklassen der in diesem Versuch eingesetzten Stoffsysteme wiedergegeben und in Vergleich zu anderen, gängigen Faserstoffsystemen dargestellt. Auf der x-Achse sind hierbei die Faserlängenklassen - längengewichte und auf der y-Achse der prozentuale Anteil in der Faserlängenklasse aufgetragen. Der Verlauf 1 zeigt die Faserlängenverteilung von Stroh nach Zerfaserung, 2 von Stroh nach 5 min Entstippung, 3 Kurzfaserzellstoff Eukalyptus, 4 Gras mit einem Entwässerungswiderstand von 52°SR und 5 Gras mit einem Entwässerungswiderstand von 49°SR.

Hierbei zeigt sich, dass die beiden verwendeten Grasfaserstoffe 4 und 5 eine im Vergleich zu den anderen Faserstoffsystemen homogenere Faserlängenverteilung haben, da die Schwerpunkte in den Längenklassen 0,2-0,5 mm bzw. 0,5-1,2 mm nicht so stark ausgeprägt sind.

Aus den entsprechenden Stoffsystemen wurden Papierrollen bzw. Papierbogen mit unterschiedlichen Grammaturen zwischen 40 g/m² und 80 g/m² für das Magazinpapier und zwischen 90 g/m² und 250 g/m² für den Wellpappenliner unter vergleichbaren Bedingungen hergestellt.

Die Figuren 3 bis 6 zeigen die Eigenschaftswerte entsprechender Magazinpapiere, welche aus dem vorgenannten Faserstoffsystem hergestellt wurden. Dabei zeigt Figur 3 für ein Zellstoff/Gras-Faserstoffsystem 31 und eine reines Zellstofffasersystem 32 die Entwicklung des spezifischen Volumens in cm³/g (y-Achse) in Abhängigkeit der flächenbezogenen Masse in g/m² (x-Achse). Figur 4 zeigt die Bruchdehnung längs 41 und quer 42 in % (y-Achse) in Abhängigkeit der flächenbezogenen Masse in g/m² (x-Achse), Figur 5 den Zugfestigkeitsindex längs 51 und quer 52 in Nm/g (y-Achse) in Abhängigkeit der flächenbezogenen Masse in g/m² (x-Achse) und Figur 6 das Arbeitsaufnahmevermögen längs 41 und quer 42 in J/g (y-Achse) in Abhängigkeit der flächenbezogenen Masse in g/m² (x-Achse).

Die Figuren 7 bis 9 zeigen die Eigenschaftswerte entsprechender Wellenpappenliner, welche aus dem vorgenannten Faserstoffsystem hergestellt wurden. Dabei zeigt Figur 7 für ein Liner/Gras-Faserstoffsystem 71 und ein reines Linerfaserstoffsystem 72 die Entwicklung des spezifischen Volumens in cm³/g (y-Achse) in Abhängigkeit der flächenbezogenen Masse in g/m² (x-Achse). Figur 8 zeigt den Berstwiderstand (nach Mullen) in kPa (y-Achse) in Abhängigkeit der flächenbezogenen Masse in g/m² (x-Achse) und Figur 9 der Streifenstauchwiderstand längs 91 und quer 92 in kN/m (y-Achse) in Abhängigkeit der flächenbezogenen Masse in g/m² (x-Achse).

Die Ergebnisse der Faserlängenuntersuchung und der Faserlängenverteilung zeigen eine Ähnlichkeit mit Faserstoff wie zum Beispiel Faserstoffsysteme aus Stroh. Der Faserstoff hat einen verhältnismäßig großen Faserdurchmesser und eine hohe Faserwandstärke. Insbesondere bei niedrigem Flächengewicht wirkt sich dies erhöhend auf das Volumen des Papiers aus. Die Zugfestigkeit für Magazinpapier liegt in etwa auf dem Niveau eines holzfreien, ungestrichenen Papieres aus 100 % Kurzfaserzellstoff mit ca. 20 % Füllstoff. Die gemessenen Festigkeiten beim Liner liegen ebenso auf einem guten Grundniveau, wobei sich das höhere Volumen vorteilhaft auf Steifigkeitseigenschaften auswirkt.

## Patentansprüche

1. Verfahren zur Herstellung einer Faserstoffzusammensetzung mit den Schritten:
a) Ernten von Süß- und/oder Sauergras und/oder Seegras und/oder Algen;
b) Reinigen des Süß- und/oder Sauergras und/oder Seegrases und/oder der Algen, einzeln oder in Kombination, mechanisch reinigen bzw. waschen mit Luft und/oder Wasser;
c) Schneiden des Süß- und/oder Sauergras und/oder Seegrases und/oder der Algen auf eine vorgegebene Länge zwischen 100 mm und 0,1 mm;
d) Fibrillierendes Mahlen, des Süß- und/oder Sauergras und/oder Seegrases und/oder der Algen;
e) ggf. wenigstens teilweise trocknen des Süß- und/oder Sauergras und/oder Seegrases und/oder der Algen, einzeln oder in Kombination;
f) Pelletieren des Süß- und/oder Sauergras und/oder Seegrases und/oder der Algen, einzeln oder in Kombination;
g) Suspendieren des Süß- und/oder Sauergras und/oder Seegrases und/oder Algen in Wasser;
h) Zugabe vorgegebener Anteile an Frischfasern und/oder Altpapier und/oder Hilfsstoffen in die Suspension.

2. Verfahren nach Anspruch 1, **dadurch gekennzeichnet, dass**
der Faserstoff vor oder nach der Zugabe der Frischfasern und/oder Altpapiers gemahlen, insbesondere schneidend und/oder fibrillierend gemahlen wird.

3. Verfahren nach Anspruch 1 oder2, **dadurch gekennzeichnet, dass**
das Süß-, Sauergras, Seegras und/oder die Algen einzeln oder in Kombination auf eine Länge zwischen 50 mm und 1 mm und insbesondere auf eine Länge zwischen 10 mm und 1 mm geschnitten wird.

4. Verwendung des Faserstoffes nach einem der Ansprüche 1 bis 3 bzw. einer Faserstoffzusammensetzung, welche entsprechend einem der Ansprüche 1 bis 3 hergestellt wurde zur Erzeugung von Papier, Pappe, Karton, Druckträgern, Isolier- oder Dämmmaterial, Faserplatten, Füllmaterial, Kombinationen hiervon und dergleichen.

## Claims

1. Method for producing a fibrous material composition comprising the steps:
a) harvesting sweet grass and/or sedge and/or seagrass and/or algae;
b) cleaning the sweet grass and/or sedge and/or seagrass and/or algae, individually or in combination, mechanically or washing with air and/or water;
c) cutting the sweet grass and/or sedge and/or seagrass and/or algae to a predefined length between 100 mm and 0.1 mm;
d) fibrillating grinding of the sweet grass and/or sedge and/or seagrass and/or algae;
e) optionally at least partially drying the sweet grass and/or sedge and/or seagrass and/or algae, individually or in combination;
f) pelleting the sweet grass and/or sedge and/or seagrass and/or algae, individually or in combination;
g) suspending the sweet grass and/or sedge and/or seagrass and/or algae in water;
h) adding predefined fractions of fresh fibres and/or waste paper and/or adjuvants to the suspension.

2. The method according to claim 1, **characterized in that** the fibrous material is ground, in particular ground in a cutting and/or fibrillating manner, before or after the addition of fresh fibres and/or waste paper.

3. The method according to claim 1 or 2, **characterized in that**
the sweet grass, sedge, seagrass and/or algae is cut individually or in combination to a length between 50 mm and 1 mm and in particular to a length between 10 mm and 1 mm.

4. Use of the fibrous material according to any one of claims 1 to 3 or a fibrous material composition which has been produced according to any one of claims 1 to 3 to produce paper, board, card, print substrates, isolating or insulating material, fibre boards, filler material, combinations thereof and the like.

## Revendications

1. Procédé en vue de la fabrication d'une composition de matière fibreuse, avec les étapes de :
a) récolte de graminées et/ou de cypéracées et/ou de crin végétal et/ou d'algues ;
b) vannage des graminées et/ou des cypéracées et/ou du crin végétal et/ou des algues, individuellement ou en combinaison, lavage et/ou vannage mécanique à l'air et/ou à l'eau ;
c) coupe des graminées et/ou des cypéracées et/ou du crin végétal et/ou des algues à une longueur prescrite entre 100 mm et 0,1 mm ;
d) broyage fibrillant des graminées et/ou des cypéracées et/ou du crin végétal et/ou des algues;
e) séchage, le cas échéant, au moins partiel des graminées et/ou des cypéracées et/ou du crin végétal et/ou des algues, individuellement ou en combinaison ;
f) transformation en boulettes des graminées et/ou des cypéracées et/ou du crin végétal et/ou des algues, individuellement ou en combinaison ;
g) tenue en suspension des graminées et/ou des cypéracées et/ou du crin végétal et/ou des algues dans de l'eau ;
h) addition de parts préconisées à des fibres vierges et/ou des vieux papiers et/ou des excipients dans la suspension.

2. Procédé selon la revendication 1, **caractérisé en ce que**
la matière fibreuse est broyée avant ou après l'addition des fibres vierges et/ou des vieux papiers, notamment par coupe et/ou fibrillation.

3. Procédé selon la revendication 1 ou 2, **caractérisé en ce que**
les graminées, les cypéracées, le crin végétal et/ou les algues sont coupés individuellement ou en combinaison à une longueur comprise entre 50 mm et 1 mm et notamment à une longueur entre 10 mm et 1 mm.

4. Utilisation de la matière fibreuse selon une quelconque des revendications 1 à 3 et/ou d'une composition de matière fibreuse, qui a été fabriquée conformément à une quelconque des revendications 1 à 3 en vue de la production de papier, de carton-pâte, de carton, de supports d'impression, de matière isolante ou d'endiguement, de panneaux de fibres, de matière de charge, de combinaisons de ceux-ci et similaires.
